# EUROPÄISCHE PATENTSCHRIFT

(11) **EP 0 845 330 B1**
(45) Veröffentlichungstag und Bekanntmachung des Hinweises auf die Patenterteilung: **21.01.2004**
(21) Anmeldenummer: 97120784.0
(22) Anmeldetag: 27.11.1997
(51) Int. Cl.: B24D 3/28, B24D 11/00, B24D 3/12

(54) **Verfahren zur Herstellung eines flächigen Schleifmittels**
Method of manufacturing a planar abrasive
Procédé de fabrication d'un abrasif de forme plane

(30) Priorität: 28.11.1996 DE 19649257
(43) Veröffentlichungstag der Anmeldung: 03.06.1998
(73) Patentinhaber: Rud. Starcke GmbH & Co., 49324 Melle (DE)
(72) Erfinder: Bröker, Dirk, Dipl. Ing, 49324 Melle (DE); Sack, wieland, Dr. rer. nat., 49143 Bissendorf (DE)
(74) Vertreter: Loesenbeck, Karl-Otto, Dipl.-Ing.

(56) Entgegenhaltungen:
- EP-A- 0 396 150
- FR-A- 2 200 773

## Beschreibung

Die vorliegende Erfindung betrifft ein Verfahren zur Herstellung eines flächigen Schleifmittels gemäß dem Oberbegriff des Anspruches 1. Ein solches Verfahren ist aus der EP-A-396150 entnehmbar.

In ihrem Grundaufbau bestehen alle flächigen Schleifmittel aus einem bahnförmigen

Träger mit darauf aufgebrachter Bindemittelschicht und den darin eingebetteten Schleifkörnern, wobei den Bindemitteln die Aufgabe zukommt, die Schleifkörner auf dem bahnförmigen Träger zu verankern und gegen ein Herausbrechen zu sichern. Entscheidend ist dabei, daß die Schleifkörner nicht zu gering aus dem Bindemittel herausragen. Ein zu tief in diese Bindemittelschicht eingesunkenes Schleifkorn beeinträchtigt die Funktionsfähigkeit des Schleifmittels.

Um eine optimale Schleifwirkung beim Gebrauch des Schleifmittels zu erreichen, ist es erforderlich, daß eine Optimierung zwischen der frei aus dem Bindemittel herausragenden Schleifkornspitze einerseits und der Verankerung des Schleifkornes auf dem Bahnförmiger Träger andererseits gefunden wird.

Dies wird vor allem bei Feinschleifmitteln dadurch erreicht, daß dem Bindemittel ein Lösemittel beigegeben wird, das bei einer Trocknung nach dem Auftragen der Mischung verdunstet, so daß der Bindemittelpegel unter das Niveau der Schleifkörner sinkt.

Zwar ist schon versucht worden, eine lösemittelfreie Mischung in einem Einstufenauftrag auf dem bahnförmiger Träger aufzubringen und durch Strahlenpolymerisation auszuhärten, was zweifellos - da emissionsfrei - erhebliche ökologische Vorteile mit sich bringt, jedoch ist die Schleifleistung eines auf diese Weise hergestellten Schleifmittels weit unter dem üblichen Niveau herkömmlich hergestellter Produkte, da die Trocken- gleich der Naßschichtdichte ist, so daß nur wenige Schleifkörner über das Niveau der Bindemittelschicht hinausragen.

Aus der US-A-47 35 632 ist es bekannt, dem strahlenvernetzbaren Bindemittel geringe Mengen eines organischen Lösemittels zuzusetzen, das vor der Strahlenvernetzung ausgetrieben wird. Allerdings verliert dieses Herstellungsverfahren seinen durch die Strahlenpolymerisation bedingten umweltrelevanten Vorteil durch den Einsatz des Lösemittels.

Ein weiteres Verfahren ist aus der US-A-5 578 343 bekannt. Dabei besteht die Funktionsschicht jedoch aus zwei separat aufzubringenden Schichten, wobei zunächst das Bindemittel aufgebracht und mittels UV-Strahlung vorvernetzt wird, während das Schleifmittel mit einer zweiten phenolischen Schicht auf der Bindemittelschicht verankert und beide Schichten anschließend gemeinsam thermisch nachvemetzt werden.

Ein ähnliches Verfahren ist in der US-A-5 571 297 beschrieben. Nachteilig auch hier, daß eine thermische Nachhärtung nötig ist, die die Herstellung des Schleifmittels sowohl hinsichtlich des Fertigungsablaufs als auch des Energieverbrauchs verteuert.

Aus der US-A-5 551 960 ist ein Verfahren entnehmbar, bei dem ein strahlenpolymerisierbares und lösemittelfreies Bindemittel zusammen mit den Schleifkörnern in einem Arbeitsgang auf den bahnförmiger Träger aufgetragen wird. Da aber auch hier zu wenig Schleifkörner über die Bindemitteloberfläche hinausragen, wird die Oberfläche entweder durch ein siebdruckähnliches Auftragsverfahren im flüssigen Zustand aufgerauht oder es wird das bereits beschriebene, von den thermischen Verfahren her bekannte Zweistufen-Verfahren angewandt.

In diesem Fall sind entweder besonders hohe Investitionskosten erforderlich, da je zwei Härtungsanlagen eingesetzt werden müssen, oder es ist ein unwirtschaftlicher, produktivitätsmindernder zweiter Durchgang durch dieselbe Behandlungseinheit nötig, um das Endprodukt fertigzustellen.

Der vorliegenden Erfindung liegt daher die Aufgabe zugrunde, ein Verfahren der gattungsgemäßen Art so zu entwickeln, daß eine einfache, kostengünstige, im wesentlichen emissionsfreie Herstellung bei gleichzeitiger Optimierung der abrasiven Oberfläche hinsichtlich ihrer Schleifleistung möglich ist.

Diese Aufgabe wird durch ein Verfahren gelöst, das die Merkmale des Anspruches 1 aufweist.

Überraschend hat sich gezeigt, daß man die emissionsfreie Strahlenhärtung zur Herstellung vor allem von Feinschleifmitteln nutzen kann, ohne daß die Schleifleistung des Schleifmittels einerseits wegen einer Maskierung der Schleifkörner durch das Bindemittel und andererseits die Verankerung der Schleifkörner im Bindemittel durch Schattenbildung auf der Schleifkornrückseite und dadurch behinderte Aushärtung des Bindemittels beeinträchtigt wird. Dabei war zu erwarten, daß gerade bei einer Aushärtung der Mischung mittels UV-Licht oder Elektronenstrahlen eine Schattenbildung unterhalb der Schleifkörner eintreten würde, d.h. daß aufgrund der Absorption durch die Schleifkörner die UV- oder Elektronen-Strahlung die Bereiche unterhalb der Schleifkörner nicht erreichen würde.

Es ist davon auszugehen, daß sowohl bei einer Strahlenhärtung mittels Elektronenstrahlen als auch bei einer solchen mittels UV-Strahlen eine ausreichende Aushärtung des Bindemittels erfolgt, so daß eine feste Verankerung der Schleifkörner im Bindemittel gegeben ist.

Die verwendete Mischung wird in den meisten Fällen durchaus eine applizierbare Viskosität besitzen, weil das in der Lieferform des Bindemittels angelieferte Wasser nicht verdunsten konnte.

Andernfalls wird der Mischung vor dem Auftragen zur Viskositätseinstellung Wasser zugegeben.

Bei einer Aushärtung des Bindemittels mittels UV-Strahlung ist, wie sich gezeigt hat, die Streuung der UV-Strahlen an den Schleifkörnern so groß, daß das Bindemittel auch an der von der UV-Lichtquelle abgewandten Schleifkornseite genügend aushärtet und das Schleifkorn fest an dem bahnförmiger Träger fixiert. Auch bei mikroskopischer Untersuchung konnten keine herausgebrochenen Schleifkörner beobachtet werden.

Sollte jedoch eine sich negativ auf die Verankerung der Schleifkörner auswirkende Schattenwirkung vor allem beim Einsatz höherer Korngrößen oder UV-Strahlung absorbierender Schleifkörner befürchtet werden, so kann in Erweiterung zur einseitigen UV-Bestrahlung eine weitere UV-Bestrahlung durch eine UV-durchlässige Polyesterfolie, die dann den bahnförmigen Träger bildet, von der Rückseite her durchgeführt werden.

Eine bevorzugte Vorgehensweise zur Herstellung des erfindungsgemäßen Schleifmittels wird im folgenden beispielhaft beschrieben.

Es wird eine Dispersion aus einem Bindemittel, einem UV-Initiator, einem Schleifmittel und Wasser hergestellt. Als Bindemittel eignen sich z.B. wasserlösliche oder verdünnbare acrylische Präpolymere oder Emulsionen von Oligomeren bzw. ungesättigten acrylischen Monomeren, wie z.B. ungesättigte Polyester und Polyesteracrylate sowie Epoxy- und Urethan-Acrylate, wie sie beispielsweise in "Strahlenhärtung", Peter G. Garatt, Vincentz-Verlag Hannover, 1996, beschrieben werden. Andere Beispiele sind wasserlösliche aliphatische Urethan-Acrylate oder ein wasserlösliches Polyesteracrylat.

Als UV-Initiatoren eigenen sich alle in wässrigen Systemen einsetzbare Initiatoren.

Als Schleifmittel kann Aluminium-, Silizium-, Chrom- oder Eisenoxid, Bomitrit, Silizium-Karbid oder Diamant eingesetzt werden. Wasser dient dabei zur Steuerung der Viskosität der herzustellenden Beschichtungsmasse.

In Anlehnung an herkömmliche und bekannte wässrig gelöste Haut- und Knochenleime als Bindemittel bei der Herstellung von nicht wasserfesten Schleifmaterialien kann auch strahlenvernetzbare Gelatine eingesetzt werden. Diese ist, im Gegensatz zu herkömmlichen Haut- und Knochenleimen, nach der Strahlenvernetzung auch in kochendem Wasser nicht löslich. An einem konkreten Beispiel wird die Vorgehensweise erläutert:

### Beispiel 1

| Zusammensetzung: | |
|---|---|
| Typ | Gew.Tl. |
| Polyesteracrylat, wasserverdünnbar | 50 |
| Alpha-Hydroxy-Keton | 3 |
| UV-Initiator | 2 |
| Aluminiumoxid | 55 |

50 Gewichtsteile des wasseremulgierbaren Polyesteracrylates werden mit 2 Gewichtsteilen Benzophenon und 3 Gewichtsteilen eines UV-Initiators in einer Mischvorrichtung (z.B. einem Propeller-Rührgefäß) gemischt. In einem nächsten Arbeitsgang werden 50 Gewichtsteile eines Schleifmittels hinzugeführt und verrührt (z.B. Aluminiumoxid einer mittleren Korngröße d=3 µm,. In einem dritten Arbeitsgang wird die Mischung zwecks inniger Benetzung der Schleifkörner mit dem Bindemittel in einem Drei-Walzen-Stuhl verrieben. In Abhängigkeit von der Walzengeometrie, der entstehenden Reibungswärme und der freien Oberfläche der Substanzmenge wird kontinuierlich in geringen Mengen Wasser hinzugeführt, um eine verreibbare Konsistenz aufrecht zu erhalten. Die entstehende homogene pastöse Masse wird in einem weiteren Arbeitsschritt durch Verdünnung mit Wasser auf eine, dem jeweiligen Auftragsaggregat angepaßte applizierbare Viskosität gebracht. Bei Verwendung z.B. eines 50 µm-Drahtrakels wird Wasser zugegeben, bis eine Viskosität von ca 1.500 mPas erreicht ist, womit eine Naßschichtdicke von ca. 30 µm erzielt wird.

Als Substrat diente in diesem erfindungsgemäßen Beispiel eine 80 µm-Polyesterfolie, wie sie auch für die z.T. handelsüblichen Feinschleiffolien bzw. Microfinishing-Filmen zum Einsatz kommen. Vor dem Beschichten wird das Substrat zwecks Haftverbesserung einer üblichen Korona-Vorbehandlung unterzogen.

Nach dem Auftragen der Schicht wird das Wasser in einem Heißluftrockner bis 90 °C in 15 Sekunden ausgetrieben. Danach wird das Bindemittel in einem UV-Trockenkanal bei einer Leistung von 80 W/cm unter UV-Licht mit einer Wellenlänge von 250-440 nm aus einer Hg-Dampflampe bei einer Geschwindigkeit von 10 m/min ausgehärtet. Die auf diese Weise hergestellten Feinschleiffolien wurden mit einem handelsüblichen Produkt der gleichen Körnung als Vergleich in einem Rasterelektronenmikroskop auf ihre Oberflächenstruktur, mit einem Gitterschnittgerät nach DIN 53151, im 180°-Knicktest auf ihre Schichthaftung und mit einem Abriebtestgerät auf ihre Wirksamkeit geprüft und die Rauhtiefen der geschliffenen Oberflächen mit einem Rauhigkeitstestgerät gemessen. Die Ergebnisse sind in der folgenden Tabelle aufgeführt.

| Prüfergebnisse Beispiel 1 | | |
|---|---|---|
| Messung | Ergebnisse | |
| | Vergleich | Erfindungsgemäßes Muster |
| visuelle Beurteilung Rasterelektronenmikros kop, Vergr. 100 x | gleichmäßige Kornverteilung 10-30 % Bindemittelanteil an der Oberfläche, gute Benetzung | ähnlich Vergleich |
| Haftung nach Gitterschnitt-Test (DIN 53151) | Schnittränder glatt, kein Schichtabplatzen: Stufe 0 | Schnittränder glatt, kein Schichtabplatzen: Stufe 0 |
| 180° Knicktest | kein Schichtabplatzen | kein Schichtabplatzen |
| Abriebleistung im Taber Abraser nach 200 Umdrehungen bei 500 g Belastung auf Aluminumblech | 650 mg | 630 mg |
| Rauhtiefen Ra des geschliffenen Bleches nach 200 Umdrehungen | 0,32 µm | 0,27 µm |

Als Vergleich diente eine handelsübliche Feinschleiffolie. Die Rauhtiefe wurde mit einem mechanischen Tastschnittgerät gemessen. Das erfindungsgemäß hergestellte Muster erzielte bei gleicher Gebrauchstüchtigkeit eine etwas verbesserte Polierwirung bei leicht verringerter Abriebleistung.

### Beispiel 2

| Zusammensetzung: | |
|---|---|
| Typ | Gew. TI. |
| Acryloligomer, wasserverdünnbar | 50 |
| Alpha-Hydroxy-Keton | 2 |
| Trimethylpropantriacrylat | 3 |
| Aluminiumoxid | 55 |

| Prüfergebnisse Beispiel 2 | | |
|---|---|---|
| Messung | Ergebnisse | |
| | Vergleich | Erfindungsgemäßes Muster |
| visuelle Beurteilung Rasterelektronenmikros kop, Vergr. 100 x | gleichmäßige Kornverteilung | wie Vergleich |
| Haftung nach Gitterschnitt-Test (DIN 53151) | gut; Stufe 0 | gut; Stufe 0 |
| 180° Knicktest | kein Abplatzen | kein Abplatzen |
| Abriebleistung im Taber Abraser nach 200 Umdrehungen bei 500 g Belastung auf Aluminumblech | 640 mg | 660 mg |
| Rauhtiefen Ra des geschliffenen Bleches nach 200 Umdrehungen | 0,33 µm | 0,26 µm |

Die in Beispiel 2 beschriebene Bindemittel-Schleifmittel-Mischung wurde auf gleiche Art hergestellt und auf das gleiche Substratmaterial aufgetragen und anschließend gehärtet, wie es für Beispiel 1 bereits beschrieben wurde.

Mit beiden Beispielen konnte bewiesen werden, daß bei der Verwendung wasserverdünnbarer bzw. wasseremulgierbarer strahlenvernetzbarer Bindemittel und unter Einsatz einer minimalen, von der Geometrie des 3-Walzenstuhls und der in ihm entstehenden Reibungswärme abhängigen Wassermenge und dem entsprechenden Schleifmittel auf eine besonders umweltfreundliche - da lösemittelfrei und energiesparend - und wirtschaftliche - Einstufenauftrag statt der üblichen zweistufigen Produktionsweise - Art und Weise eine gebrauchstüchtige Feinschleiffolie herzustellen ist.

Nicht zu erwarten war dabei, daß die Haftung der wässrig verdünnten Schleifkornaufschlämmung auf dem nicht saugfähigen und stark unpolaren Polyesterfoliensubstrat sowohl im Gitterschnitt-Test nach DIN 53151 als auch nach dem 180°-Knicktest eine befriedigende Haftung aufwies.

Die in den beiden Beispielen aufgeführten Bindemittelsysteme stehen beispielhaft für alle wässerig verdünnbaren bzw. emulgierbaren strahlenvernetzbaren Bindemittel. Vorzugsweise können dabei im erfindungsgemäßen Sinne folgende Bindemittel Verwendung finden: wasserlösliche Polyethylenglykol-Diacrylate, wasserdispergierbare Acryloligomere, wasserverdünnbare alkoxylierte Triacrylate, wasserverdünnbare aliphatische Urethanacrylate, wasserverdünnbare Polyetheracrylate, wasserverdünnbare ethoxilierte Trimethylpropantriacrylate, wasserverdünnbare aromatische Urethanacrylate, wasserverdünnbare bzw. wasserdispergierbare aliphatische Urethanacrylate, wasserverdünnbare aliphatische Epoxiacrlylate.

## Patentansprüche

1. Verfahren zur Herstellung eines flächigen Schleifmittels, bei dem eine Mischung von Schleifkörnern und einem aushärtbaren Bindemittel auf einen bahnförmigen Träger aufgetragen wird, **dadurch gekennzeichnet, daß** das durch Strahlenpolymerisation aushärtbare Bindemittel vor dem Auftragen der Mischung auf den Träger in Wasser verdünnt oder dispergiert wird.

2. Verfahren nach Anspruch 1, **dadurch gekennzeichnet, daß** der Schleifkorn-Bindemittel-Mischung vor dem Auftragen zur Viskositätseinstellung Wasser zugegeben wird.

3. Verfahren nach Anspruch 1 oder 2, **dadurch gekennzeichnet, daß** das Bindemittel der getrockneten Funktionsschicht durch energiereiche Strahlung vernetzt wird.

4. Verfahren nach Anspruch 1 oder 3, **dadurch gekennzeichnet, daß** zur Vernetzung UV-Strahlung eingesetzt wird.

5. Verfahren nach Anspruch 1 oder 3, **dadurch gekennzeichnet, daß** zur Vernetzung Elektronenstrahlung eingesetzt wird.

6. Verfahren nach Anspruch 1, **dadurch gekennzeichnet, daß** die Mischung auf einem Drei-Walzen-Stuhl oder einer Kugelmühle unter Zugabe des Bindemittels, der Schleifkörner und des Wassers hergestellt wird.

7. Verfahren nach Anspruch 1, **dadurch gekennzeichnet, daß** die energiereiche Strahlung sowohl ober- wie auch unterseitig eingebracht wird, wobei als Trägerband eine strahlendurchlässige Folie eingesetzt wird.

8. Verfahren nach Anspruch 1, **dadurch gekennzeichnet, daß** als Bindemittel eine strahlenvernetzbare Gelatine eingesetzt wird.

## Claims

1. Process for producing a sheet-like abrasive, in which a mixture of abrasive grains and a curable binder is applied to a web-type support, **characterized in that** the binder can be cured by radiation polymerization and is diluted with or dispersed in water prior to application of the mixture to the support.

2. Process according to Claim 1, **characterized in that** water is added to the abrasive grain/binder mixture to adjust the viscosity prior to application.

3. Process according to Claim 1 or 2, **characterized in that** the binder of the dried functional layer is crosslinked by high-energy radiation.

4. Process according to Claim 1 or 3, **characterized in that** UV radiation is used for crosslinking.

5. Process according to Claim 1 or 3, **characterized in that** electron radiation is used for crosslinking.

6. Process according to Claim 1, **characterized in that** the mixture is produced on a three-roll mill or a ball mill with addition of the binder, the abrasive grains and the water.

7. Process according to Claim 1, **characterized in that** the high-energy radiation is introduced via both the upper side and the underside, with a radiation-transparent film being used as support web.

8. Process according to Claim 1, **characterized in that** the binder used is a radiation-crosslinkable gelatin.

## Revendications

1. Procédé de préparation d'un abrasif en nappe, dans lequel un mélange de grains d'abrasif et d'un liant durcissable est appliqué sur un support en ruban, **caractérisé en ce que** le liant durcissable par polymérisation par irradiation est dilué ou dispersé dans de l'eau avant application du mélange sur le support.

2. Procédé selon la revendication 1, **caractérise en ce que** l'on ajoute au mélange grains d'abrasif-liant de l'eau pour ajuster la viscosité, avant application.

3. Procédé selon la revendication 1 ou 2, **caractérisé en ce que** le liant de la couche fonctionnelle séchée est réticulé par un rayonnement énergétique.

4. Procédé selon la revendication 1 ou 3, **caractérisé en ce que** l'on met en oeuvre un rayonnement U.V. pour la réticulation.

5. Procédé selon la revendication 1 ou 3, **caractérisé en ce que** l'on met en oeuvre un rayonnement électronique pour la réticulation.

6. Procédé selon la revendication 1, **caractérisé en ce que** le mélange est préparé sur un outil à trois cylindres ou un moulin à boulets, par addition du liant, des grains d'abrasif et de l'eau.

7. Procédé selon la revendication 1, **caractérisé en ce que** le rayonnement énergétique est appliqué non seulement par au-dessus, mais également par en dessous, et comme ruban de support, on met en oeuvre une feuille perméable au rayonnement.

8. Procédé selon la revendication 1, **caractérisé en ce que** l'on met en oeuvre, comme liant, une gélatine réticulable par irradiation.
